# FASCICULE DE BREVET EUROPEEN

(11) **EP 0 500 449 B1**
(45) Date de publication et mention de la délivrance du brevet: **07.12.1994**
(21) Numéro de dépôt: 92400424.5
(22) Date de dépôt: 18.02.1992
(51) Int. Cl.: H01B 7/02, H01B 13/08, H01B 13/16

(54) **Corps allongé isolé au moyen d'une enveloppe isolante**
Mittels eines isolierenden Mantels isolierter Langkörper
Elongated member insulated by means of an insulating jacket

(30) Priorité: 22.02.1991 FR 9102161
(43) Date de publication de la demande: 26.08.1992
(73) Titulaire: FILOTEX, 91210 Draveil (FR)
(72) Inventeur: Ferlier, Jean-Pierre, F-91330 Yerres (FR); Marechal, Michel c/o Filotex, F-91210 Draveil (FR)
(74) Mandataire: Weinmiller, Jürgen

(56) Documents cités:
- EP-A- 0 363 064
- FR-A- 1 571 555
- FR-A- 2 119 939
- FR-A- 2 555 799
- GB-A- 902 567

## Description

La présente invention concerne un corps allongé isolé au moyen d'une enveloppe en un matériau isolant.

On appelle corps allongé tout corps de longueur grande devant son diamètre. On qualifie par exemple de corps allongés les conducteurs électriques ou câbles de toutes sortes, les barres de profilés creux, les tubes, tuyaux, ou plus généralement les canalisations.

La présente invention concerne en particulier l'isolation de câbles ou de conducteurs électriques. On s'intéressera dans toute la suite au cas des conducteurs électriques.

La demande de brevet FR-2 119 939 fait état d'un conducteur électrique isolé au moyen d'un rubanage à taux de recouvrement au moins égal à 50 % d'un ruban en un matériau synthétique. Ce ruban est ensuite recouvert d'un vernis en un matériau synthétique séché et durci. Les taux de recouvrement préférentiels indiqués dans ce document conduisent en pratique à réaliser des rubanages dits " à chevauchements" ou "à côtes". La présence de ces chevauchements entraîne une irrégularité de l'épaisseur radiale du conducteur; on ne peut donc pas obtenir une surface extérieure lisse.

Ces chevauchements forment en outre des arêtes saillantes qui constituent des points d'agression pour des forces mécaniques extérieures. Ceci peut entraîner un arrachement de l'isolant au niveau des zones de chevauchement, qui expose le conducteur à d'éventuelles températures élevées, à l'influence de l'humidité ou à des milieux chimiquement agressifs.

Les mêmes problèmes que ceux mentionnés précédemment se posent lorsqu'il s'agit d'isoler un corps allongé quelconque.

Le but de la présente invention est donc de baliser un corps allongé à isolation rubanée ayant un aspect extérieur lisse.

La présente invention propose à cet effet un corps allongé isolé au moyen d'une enveloppe isolante, ladite enveloppe étant constituée d'un ruban en un matériau synthétique rubané autour dudit corps, et recouvert d'une couche de vernis en un matériau synthétique, caractérisé en ce que le rubanage est tel qu'il existe une rainure entre le bord libre de toute partie de spire non recouverte par les spires suivantes et la surface non recouverte de la spire précédente, la largeur de ladite rainure étant comprise sensiblement entre 0 et 5 % de la largeur dudit ruban, et strictement supérieure à zéro.

Avantageusement les rainures ont une largeur sensiblement égale à 1 % de celle du ruban. Cette valeur permet au vernis de bien accrocher dans les rainures avant de venir enrober le ruban.

La couche de vernis peut être déposée par trempé dans un bain contenant le vernis, puis subir un traitaient thermique, tel qu'un frittage, destiné à éliminer les substances volatiles contenues dans le vernis et à cuire ce dernier.

Selon une caractéristique supplémentaire le vernis contient des agents tensio-actifs adapatés lui permettant, avant traitement thermique, d'accrocher à la surface qu'il recouvre.

La couche de vernis peut également être déposée par un procédé électrostatique ou par un procédé de lit fluidisé.

L'invention peut être appliquée par exemple à l'isolation extérieure de câbles électriques, de conducteurs électriques, de tubes, de tuyaux, ou de canalisations.

Elle peut également être appliquée à la fabrication de barres de profilés creux, le corps allongé étant alors un corps de support que l'on retire une fois le traitement thermique terminé.

Les câbles électriques, conducteurs électriques, tubes, tuyaux, canalisations ou barres de profilés creux ainsi obtenus présentent une surface extérieure lisse et une concentricité supérieure à 90%.

D'autres caractéristiques et avantages de la présente invention apparaîtront dans la description suivante d'un conducteur électrique dont l'enveloppe isolante est conforme à l'invention, donnée à titre illustratif et nullement limitatif.

Dans les figures suivantes :
- la figure 1 représente un conducteur électrique (ou fil de câblage) dont l'enveloppe isolante est conforme à l'invention,
- la figure 2 est un grossissement d'une partie de la figure 1,
- la figure 3 représente schématiquement un four de vernissage pour enduction du fil de câblage selon l'invention.

Dans les figures 1 et 2, un conducteur 1 (de diamètre égal à 1,25 mn) est recouvert d'un ruban 2 de PTFE d'épaisseur égale à 76 µ et de largeur L égale à 10 mm environ. Plus précisément, le ruban est rubané autour du conducteur 1 selon un enroulement hélicoïdal dont le pas est tel que chaque spire 3 de largeur L est recouverte sur 49% de sa largeur par la spire suivante, c'est-à-dire sur une largeur L′ =49%. L = 4,9 mm. On dit alors que le coefficient de recouvrement est de 49%. Un tel enroulement crée par conséquent des déjoints ou rainures 4 de largeur Δ = 1%. L = 0,1 mm entre le bord libre 5 de toute partie de spire non recouverte par les spires suivantes et la surface 6 non recouverte de la spire précédente.

Après rubanage, le conducteur 7 ainsi obtenu est revêtu de vernis dans un four de vernissage 8 (voir figure 3). Le vernissage est effectué en trois passes P₁, P₂ et P₃. A chaque passe, le conducteur 7 est trempé dans un bac d'enduction 9 contenant une dispersion aqueuse (ou vernis) de polytétrafluoroéthylène (PTFE) auquel ont été ajoutés des agents tensio-actifs. Ces agents tensio-actifs sont adaptés au vernis de PTFE de sorte que, lorsque l'on sort le conducteur 7 du bac 9, le vernis encore liquide remplit les rainures 4 et nappe le conducteur 7 tout en accrochant à la surface du conducteur et ne "coule" pas comme cela se produirait si la largeur des déjoints n'était pas adaptée et si la tension superficielle créée par les agents tensio-actifs n'était pas optimisée.

Puis, le conducteur 7 enduit du vernis PTFE subit, dans une tour verticale de cuisson 10, un traitement thermique (ou frittage) destiné à éliminer les solvants et à cuire le vernis.

Après la première passe (trempé et frittage) on procède à deux autres passes P₂ et P₃ similaires, afin d'obtenir une couche de protection correspondant à des spécifications d'épaisseur radiale et de tension de service désirées.

La description qui précède d'un mode d'application possible du vernis n'a bien entendu été donnée qu'à titre indicatif. L'application du vernis peut en effet être réalisée par tout procédé classique dans ce domaine; on peut ainsi effectuer une application par procédé électrostatique ou une application par lit fluidisé.

Le fil de câblage final obtenu possède donc une couche supérieure de vernis 11 enrobant le rubanage et insérée dans les rainures 4. Cette couche de vernis a une épaisseur comprise entre 27 et 36 µ. Le fil de câblage présente, grâce à l'enduction de vernis et à la présence de déjoints de faible largeur, un aspect extérieur lisse n'offrant aucun point d'attaque pour des forces mécaniques qui pourraient donner lieu à un arrachement ou à une déchirure de l'enveloppe isolante, et une bonne concentricité caractéristique des rubanés, c'est-à-dire supérieure à 90 %.

A la différence des fils de câblage de l'art antérieur, les fils de câblage selon l'invention présentent en outre des déjoints de largeur réduite permettant au vernis de ne pas glisser sur le ruban et de venir combler les rainures formées avant d'enrober le ruban afin de constituer une enveloppe lisse.

De surcroît, la fabrication des fils de câblage selon l'invention n'implique pas de modification complexe des technologies conventionnelles. En effet, on utilise un plateau à rubaner classique en adaptant simplement le pas de rubanage au coefficient de recouvrement désiré, et le vernissage s'effectue également selon une technique classique. Le produit obtenu est de meilleure qualité, et a des caractéristiques électriques, chimiques et de tension de service identiques à celles des fils de câblage à isolation rubanée ou extrudée de l'art antérieur. Notamment l'isolation extérieure obtenue est capable de résister aux sollicitations électriques et mécaniques.

Bien entendu, la présente invention n'est pas limitée au mode de mise en oeuvre qui a été décrit.

En premier lieu, la largeur du déjoint n'est pas nécessairement égale à 1 % de la largeur du ruban, et elle peut prendre de préférence toute valeur comprise entre 0 et 5 % et toujours strictement supérieure à 0. Pour une largeur supérieure à 5 % de la largeur du ruban, le vernis risque de glisser sur le rubanage sans combler les déjoints, même en présence d'agents tension-actifs. Il serait alors plus difficile d'obtenir une enveloppe isolante lisse.

Par ailleurs, on a décrit un fil de câblage dont le ruban et le vernis sont constitués à base du même matériau, mais il est possible de choisir le ruban et le vernis en matériaux différents, du moment qu'ils sont compatibles entre eux et que le vernis peut adhérer sur le ruban.

Par exemple, on peut prendre un ruban de PTFE avec un vernis en solution aqueuse de copolymère d'éthylène et de propylène fluoré (FEP) ou encore un ruban en polyimide (comme le "KAPTON" marque déposée) avec un vernis de polyuréthane ou de polyimide, ou enfin un ruban de polyester avec un vernis de nylon ou de polyester.

En outre, l'invention peut être appliquée à une structure autre que celle du fil de câblage, comme par exemple a un câble coaxial dont l'enveloppe isolante extérieure est constituée d'un ruban composite de polyimide et de PTFE et d'un vernis de PTFE ou de FEP. Bien évidemment tous les couples de matériaux mentionnés précédemment sont également utilisables pour réaliser l'enveloppe extérieure d'un câble coaxial.

Pour des câbles de section non circulaire (rectangulaire ou polygonale par exemple), où il est impossible d'obtenir par extrusion une isolation extérieure centrée, l'invention permet de réaliser une enveloppe isolante ayant toutes les qualités nécessaires.

Avantageusement, il est possible d'enduire le câble ou le conducteur de plus de trois couches de vernis. Ceci permet de bien combler toutes les rainures, de répondre aux performances désirées en tension de service pour le câble et de constituer une épaisseur radiale d'isolation conforme aux spécifications demandées.

De manière générale, l'invention peut être appliquée à l'isolation de tout corps allongé et en particulier à celle des câbles de tout type, y compris des câbles à fibres optiques, des conducteurs électriques de toutes sortes et éventuellement des tuyaux, des tubes ou des canalisations dont l'environnement de fonctionnaient implique une protection isolante ayant les qualités de celle réalisée selon l'invention.

L'invention peut égalaient être appliquée à la fabrication de barres de profilés creux. Il suffit pour cela de réaliser l'isolation sur un corps de support ou d'appui que l'on retire après fabrication de la barre de profilé formée.

Il est bien évident que les valeurs numériques données ne constituent qu'un exemple de réalisation qui ne peut en aucun cas être considéré comme limitatif. Par exemple, l'épaisseur du ruban peut être comprise entre 50 et 200 µ et sa largeur entre 7 et 12 mm.

## Revendications

1. Corps allongé isolé au moyen d'une enveloppe isolante, ladite enveloppe étant constituée d'un ruban (2) en un matériau synthétique rubané autour dudit corps (1), et recouvert d'une couche de vernis (11) en un matériau synthétique, caractérisé en ce que le rubanage est tel qu'il existe une rainure (4) entre le bord libre (5) de toute partie de spire (3) non recouverte par les spires suivantes et la surface (6) non recouverte de la spire précédente, la largeur de ladite rainure (4) étant comprise sensiblement entre 0 et 5 % de la largeur dudit ruban (2), et strictement supérieure à zéro.

2. Corps selon la revendication 1 caractérisé en ce que la largeur de ladite rainure (4) est sensiblement égale à 1 % de celle dudit ruban (2).

3. Corps selon l'une des revendications 1 ou 2, caractérisé en ce que ledit ruban (2) est en PTFE et en ce que ledit vernis est à base de PTFE.

4. Corps selon l'une des revendications 1 ou 2 caractérisé en ce que ledit ruban (2) est en PTFE et en ce que ledit vernis est une solution aqueuse de FEP.

5. Corps selon l'une des revendications 1 ou 2, caractérisé en ce que ledit ruban (2) est en polyimide et en ce que ledit vernis est choisi parmi un vernis à base de polyuréthane et un vernis à base de polyimide.

6. Corps selon l'une des revendications 1 ou 2, caractérisé en ce que ledit ruban (2) est en polyester et en ce que ledit vernis est choisi parmi un vernis de nylon et un vernis de polyester.

7. Corps selon l'une des revendications 1 à 6, caractérisé en ce que ladite couche de vernis (11) est déposée par trempé dans un bain (9) contenant ledit vernis, puis subit un traitement thermique destiné à éliminer les substances volatiles contenues dans ledit vernis et à cuire ledit vernis.

8. Corps selon la revendication 7 caractérisé en ce que ledit vernis contient des agents tensio-actifs adaptés lui permettant, avant ledit traitement thermique, d'accrocher à la surface qu'il recouvre.

9. Corps selon l'une des revendications 7 ou 8, caractérisé en ce que ledit traitement thermique est un frittage.

10. Corps selon l'une des revendications 1 à 6, caractérisé en ce que ladite couche de vernis (11) est appliquée par un procédé électrostatique.

11. Corps selon l'une des revendications 1 à 6, caractérisé en ce que ladite couche de vernis (11) est appliquée par un procédé de lit fluidisé.

12. Corps selon l'une des revendications 1 à 11, caractérisé en ce qu'il est constitué d'un conducteur électrique isolé au moyen de ladite enveloppe et en ce qu'il présente une surface extérieure lisse et une concentricité supérieure à 90 %.

13. Corps selon l'une des revendications 1 à 11, caractérisé en ce qu'il comprend, disposés coaxialement de l'intérieur vers l'extérieur.
- un conducteur central,
- une gaine intermédiaire en un matériau diélectrique,
- un conducteur extérieur, en ce qu'il est isolé au moyen de ladite enveloppe et en ce qu'il présente une surface extérieure lisse et une concentricité supérieure à 90 %.

14. Corps selon l'une des revendications 1 à 11, caractérisé en ce qu'il est constitué d'un tube, d'un tuyau ou d'une canalisation isolés au moyen de ladite enveloppe et présentant une surface extérieure lisse et une concentricité supérieure à 90 %.

## Patentansprüche

1. Länglichen Körper, der mit Hilfe einer isolierenden Hülle isoliert wird, wobei diese Hülle von einem Band (2) aus synthetischem Material gebildet wird, das um den Körper (1) gewickelt und mit einer Schicht eines Lacks (11) aus einem synthetischen Material bedeckt ist, dadurch gekennzeichnet, daß die Bewicklung derart ist, daß eine Nut (4) zwischen dem freien Rand (5) jedes nicht von den folgenden Windungen bedeckten Teils einer Windung (3) und der nicht von der vorhergehenden Windung bedeckten Oberfläche (6) vorhanden ist, wobei die Breite dieser Nut (4) im wesentlichen zwischen 0 und 5% der Breite des Bands (2) und deutlich oberhalb von Null% liegt.

2. Körper nach Anspruch 1, dadurch gekennzeichnet, daß die Breite der Nut (4) im wesentlichen 1% der Breite des Bands (2) beträgt.

3. Körper nach einem der Ansprüche 1 oder 2, dadurch gekennzeichnet, daß das Band (2) aus PTFE und der Lack auf der Basis von PTFE besteht.

4. Körper nach einem der Ansprüche 1 oder 2, dadurch gekennzeichnet, daß das Band (2) aus PTFE und der Lack eine wässrige Lösung von FEP ist.

5. Körper nach einem der Ansprüche 1 oder 2, dadurch gekennzeichnet, daß das Band (2) aus Polyimid ist und der Lack ausgewählt wird unter den Lacken auf der Basis von Polyurethan und auf der Basis von Polyimid.

6. Körper nach einem der Ansprüche 1 oder 2, dadurch gekennzeichnet, daß das Band (2) aus Polyester ist und daß der Lack ausgewählt wird unter einem Nylonlack und einem Polyesterlack.

7. Körper nach einem der Ansprüche 1 bis 6, dadurch gekennzeichnet, daß die Lackschicht (11) durch Eintauchen in ein den Lack enthaltendes Bad (9) aufgebracht und dann einer Wärmebehandlung unterzogen wird, die die im Lack enthaltenen flüchtigen Substanzen entfernt und den Lack brennt.

8. Körper nach Anspruch 7, dadurch gekennzeichnet, daß der Lack geeignete spannungsaktive Mittel enthält, die es ihm erlauben, vor der Wärmebehandlung an der Oberfläche zu haften, die er bedeckt.

9. Körper nach einem der Ansprüche 7 oder 8, dadurch gekennzeichnet, daß die Wärmebehandlung eine Sinterung ist.

10. Körper nach einem der Ansprüche 1 bis 6, dadurch gekennzeichnet, daß die Lackschicht (11) durch ein elektrostatisches Verfahren aufgebracht wird.

11. Körper nach einem der Ansprüche 1 bis 6, dadurch gekennzeichnet, daß die Lackschicht (11) durch ein Wirbelschichtverfahren aufgebracht wird.

12. Körper nach einem der Ansprüche 1 bis 11, dadurch gekennzeichnet, daß er aus einem mittels dieser Hülle isolierten elektrischen Leiter besteht und daß er eine glatte Außenfläche und einen Konzentrizität von mehr als 90% aufweist.

13. Körper nach einem der Ansprüche 1 bis 11, dadurch gekennzeichnet, daß er koaxial von innen nach außen angeordnet aufweist:
- einen zentralen Leiter,
- eine Zwischenhülle aus einem dielektrischen Material,
- einen Außenleiter,
daß er mittels dieser Hülle isoliert wird und daß er eine glatte Außenfläche und eine Konzentrizität von mehr als 90% aufweist.

14. Körper nach einem der Ansprüche 1 bis 11, dadurch gekennzeichnet, daß er aus einem Rohr, einer Rohrleitung oder einer Kanalisation besteht, die mittels dieser Hülle isoliert sind und eine glatte Außenoberfläche und eine Konzentrizität von mehr als 90% aufweisen.

## Claims

1. An elongate body insulated by means of an insulating covering, said covering being constituted by a tape (2) made of synthetic material taped around said body (1) and covered in a layer of varnish (11) made of synthetic material, the body being characterized in that the taping is such that there exists a groove (4) between the free edge (5) of any portion of a turn (3) that is not covered by the following turns and the uncovered surface (6) of the preceding turn, the width of said groove (4) lying substantially in the range 0% to 5% of the width of said tape (2) and being strictly greater than zero.

2. A body according to claim 1, characterized in that the width of said groove (4) is substantially equal to 1% of the width of said tape (2).

3. A body according to claim 1 or 2, characterized in that said tape (2) is made of PTFE, and in that said varnish is based on PTFE.

4. A body according to claim 1 or 2, characterized in that said tape (2) is made of PTFE, and in that said varnish is an aqueous solution of FEP.

5. A body according to claim 1 or 2, characterized in that said tape (2) is made of polyamide, and in that said varnish is selected from a varnish based on polyurethane and a varnish based on polyamide.

6. A body according to claim 1 or 2, characterized in that said tape (2) is made of polyester, and in that said varnish is selected from a nylon varnish and a polyester varnish.

7. A body according to any one of claims 1 to 6, characterized in that said layer of varnish (11) is deposited by immersion in a bath containing said varnish, followed by heat treatment for eliminating the volatile substances contained in said varnish and for curing said varnish.

8. A body according to claim 7, characterized in that said varnish contains appropriate wetting agents enabling it to adhere to the surface it covers prior to said heat treatment.

9. A body according to claim 7 or 8, characterized in that said heat treatment is sintering.

10. A body according to any one of claims 1 to 6, characterized in that said layer of varnish (11) is applied by an electrostatic method.

11. A body according to any one of claims 1 to 6, characterized in that said layer of varnish (11) is applied by a fluidized bed method.

12. A body according to any one of claims 1 to 11, characterized in that it is constituted by an electrical conductor insulated by means of said covering, and in that its outside surface is smooth having concentricity greater than 90%.

13. A body according to any one of claims 1 to 11, characterized in that it comprises, coaxially from the inside towards the outside:
a central conductor;
an intermediate sheath of dielectric material; and
an outer conductor;
in that it is insulated by means of said covering, and in that it has a smooth outside surface with concentricity greater than 90%.

14. A body according to any one of claims 1 to 11, characterized in that it is constituted by a tube, a pipe, or a duct isolated by means of said covering and having a smooth outside surface with concentricity greater than 90%.
